# EUROPÄISCHE PATENTSCHRIFT

(11) **EP 0 097 620 B1**
(45) Veröffentlichungstag und Bekanntmachung des Hinweises auf die Patenterteilung: **30.07.1986**
(21) Anmeldenummer: 83810270.5
(22) Anmeldetag: 20.06.1983
(51) Int. Cl.: B41M 5/12, B41M 5/26

(54) **Druckempfindliches oder wärmeempfindliches Aufzeichnungsmaterial**
Heat or pressure sensitive registration material
Matériel d'enregistrement sensible à la chaleur ou à la pression

(30) Priorität: 24.06.1982 CH 3886/82; 20.01.1983 CH 318/83
(43) Veröffentlichungstag der Anmeldung: 04.01.1984
(73) Patentinhaber: CIBA-GEIGY AG, 4002 Basel (CH)
(72) Erfinder: Braun, Rosalinde, Dr., CH-4125 Riehen (CH)

## Beschreibung

Aus der US-A-3 980 492 ist ein reaktives Pigment auf Basis von modifizierten Tonmineralien wie Bentonit oder Montmorillonit bekannt, welches als Farbentwickler für Durchschreibesysteme verwendet wird. Die Modifizierung besteht darin, dass das Tonmineral mit Metallsalzen eines mehrwertigen Metalles zusammen mit einem Ligand, wie z. B. Hexamethylendiamin oder Aminopyridin behandelt worden ist um das ungünstige Quellvermögen des Minerals zu verringern. Ferner wird in der DE-A-1 926 421 eine wärmeempfindliche Folie, sowie ein Kopierverfahren beschrieben, wobei das Substrat mit einem Ueberzug versehen ist, das ein Indikatormaterial z. B. Nirihydrin und ein in der Wärme zerfallendes Addukt aus einem Amin-Ligand und einem Akzeptor-Molekül, wie z. B. einem Tetrahalogenid enthält. In der DE-A-2161 202 ist ebenso ein wärmeentwickelbares Kopiermaterial beschrieben, das aus einem hazartigen Film, einem thermographischen Farbentwickler aus mindestens zwei Bestandteilen und gegebenenfalls einem Trübungsmittel besteht und bei welchem der thermographische Farbentwickler in dem Film selbst enthalten ist. Dabei können als Farbentwickler Kombinationen aus 1-Formyl-4-phenylse- micarbazid und Eisenstearat, aus Nickelstearat und Dimethylglyoxim, aus Kupferacetat und Thioharnstoff, aus p-Methylbenzoesäure, Bleiacetat und Thioacetamid, aus Bleibenzylthiocarbamat und 1,6-Diaminohexancarbamat verwendet werden.

Die vorliegende Erfindung betrifft ein druckempfindliches oder wärmeempfindliches Aufzeichnungsmaterial, welches in seinem Farbreaktantensystem als Farbentwickler für den Farbbildner mindestens eine Metaiikompiexverbindung der Formel enthält,
in der Me ein n-wertiges Metallion ist,
R einen einzähnigen oder vielzähnigen, farblosen, organischen Liganden darstellt, der über Heteroatome mit dem Metallion komplex gebunden ist,
k je nach dem Metall die Koordinationszahl 4 oder 6 des Metallions und
n 1, 2, 3 oder 4

bedeuten.

Die erfindungsgemäss verwendeten Metallkomplexverbindungen leiten sich vorteilhafterweise von 2- , 3- oder 4-wertigen Metallen mit einem Atomgewicht von 24 bis 210, vorzugsweise 40 bis 140 und insbesondere 50 bis 120 ab. Beispiele derartiger Metalle sind Aluminium, Barium, Blei, Cadmium, Calcium, Chrom, Eisen, Gallium, Kobalt, Kupfer, Magnesium, Mangan, Molybdän, Nickel, Quecksilber, Silber, Strontium, Tantal, Titan, Vanadium, Wolfram, Zink, Zinn und Zirkonium. Dabei sind Barium, Cadmium, Calcium, Mangan, Stromtium, Titan, Vanadium, Zinn und insbesondere Zink bevorzugt.

Der farblose organische Ligand der definitionsgemässen komplexen Metallverbindungen kann je nach der Bedeutung von R und (k-n) über 1, 2 oder 3 Heteroatome mit dem Metallion Me komplex gebunden sein. Als Heteroatome kommen beispielsweise Stickstoff, Sauerstoff, Schwefel, Selen oder Phosphor in Betracht. Stickstoff ist bevorzugt.

In der als Farbentwickler verwendbaren komplexen Metallverbindung der Formel (1) können die (k-n) Liganden R gleich oder verschieden sein ; vorzugsweise sind sie gleich und stellen einbindige (einzähnige) Liganden dar. Die Differenz von k minus n darf nicht gleich Null sein. k ist vorzugsweise 4 und n ist vorzugsweise 2.

Der farblose Ligand der definitionsgemässen komplexen Metallverbindungen ist vorzugsweise über Stickstoffatome mit dem Metallatom komplex gebunden, wobei die metallbindenden Stickstoffatome sich in einbindigen, zweibindigen oder dreibindigen Molekülen befinden und jeweils beispielsweise in primären, sekundären oder tertiären Aminogruppen, unsubstituierten oder substituierten Iminogruppen, Nitrilogruppen, Oximidogruppen, Hydrazingruppen oder Hydrazongruppen vorkommen.

Als stickstoffhaltige einbindige (monofunktionelle) Liganden können beispielsweise aliphatische, cycloaliphatische, aromatische, araliphatische oder heterocyclische Amine sowie sekundäre oder tertiäre, gesättigte oder ungesättigte Stickstoffheterocyclen, deren N-Atome Bestandteile eines oder mehrerer Ringe sind, in Betracht kommen.

Als Beispiele aliphatischer, cycloaliphatischer und araliphatischer stickstoffhaltiger Liganden seien genannt:
Alkylamine mit 1 bis 18 Kohlenstoffatomen, wie z. B. methylamin, Ethylamin, n-Propylamin, Isopropylamin, n-Butylamin, n-Hexylamin, n-Octylamin, Isooctylamin, n-Decylamin, n-Dodecylamin oder Octadecylamin (Stearylamin) ; Cycloalkylamine wie Cyclopentylamin und Cyclohexylamin ; Benzylamin, 4-Methylbenzylamin und α- oder ß-Phenylethylamin. Besonders bevorzugt ist a-Phenyl-ethylamin.

Geeignete sekundäre Stickstoffheterocyclen sind beispielsweise Pyrrolidin, Piperidin, Pipecolin, Morpholin, Thiomorpholin, Indoline, Benzomorpholin, Tetrahydrochinolin oder 2,2,4-Trimethyitetrahydrochinolin.

Vorzugsweise stellen die farblosen organischen Liganden der erfindungsgemäss verwendeten Metallkonplexverbindungen einbindige aromatische Amine oder insbesondere aromatische Stickstoffheterocyclen dar.

Als aromatische Amine kommen beispielsweise Anilin, ringsubstituiertes Anilin, wie z. B. 2-, 3- oder 4-Methylanilin, Chloranilin, Methoxyanilin, Dichloranilin sowie N-alkyliertes oder N,N-dialkyliertes Anilin, wie z. B. N-Methylanilin, N-Ethylanilin, N,N-Dimethyl- oder N,N-Diethylanilin, ferner Diphenylamin, 4,4'-Diaminodiphenylether, 4,4'-Diaminodiphenylsulfid, 4,4'-Diaminodiphenylsulfon oder 4,4'-Diaminodiphenylalkane, wie z. B. 4,4'-Diaminodiphenylmethan oder -ethan sowie auch 4,4'-Diaminoazobenzol in Betracht.

Besonders bevorzugte in Frage kommende organische Liganden sind fünf- oder sechsgliedrige aromatische Stickstoffheterocyclen, die gegebenenfalls durch C₁-C₁₈-Alkyl, vorzugsweise C,-C₄-Alkyl, C₁-C₄-Alkoxy, Cyano, Hydroxyl, Vinyl, Phenyl, Cₗ-C₄-Acyl oder Aminogruppen substituiert und/oder mit gegebenenfalls z. B. durch Halogen, C,-C₄-Alkyl oder Cᵢ-C₄-Alkoxy substituierten Benzolringen ankondensiert sind.

Beispiel für derartige Liganden sind Pyrrol, 2,4-Dimethylpyrrol, Pyrrolidon, Imidazol, 1-Methylimidazol, 2-Methylimidazol, 1-Vinylimidazol, 2-Phenyl-imidazol, Pyrazol, 3,4-Dimethyl-5-pyrazolon, Triazole, Pyridin, a-, β- oder γ-Picoline, Lutidine, Collidine, Parvoline, Conyrine, Methoxypyridine, Aminopyridine, wie z. B. 3-Aminopyridin, 2,3-Diaminopyridin, 2,6-Diaminopyridin, 4-Formylpyridin, 4-Cyanopyridin, Pyrimidin, Pyrazine, Triazin, Melamin, Guanamine, Ammelin, Chinolin, 2-Ethylchinolin, Isochinolin, Chinaldin, Chinazolin, Chinoxalin, Phthalazin, Cinnolin, Indolizin, Indole, wie z. B. 2-Methylindol oder 2-Phenylindol, Benzimidazol, 2-Methylbenzimidazol, 1,2-Dimethylbenzimidazol, 2-Stearylbenzimidazol, 2-Aminobenzimidazol, Benzoxazol, Benzthiazol, 2-Aminobenzthiazol, 2-Thiol-benzothiazol, Benztriazol, Carbazol, Acridin, Phenazin, Antipyrin, Diguanamine, Guanidine, Bipyridyl, 2,6-(Di-2-pyridyl)-pyridin (Terpyridyl), Phenanthridin, Phenanthrolin oder Dipyridylketon.

Besonders bevorzugte komplexe Metallverbindungen weisen als farblose heterocyclische Liganden R Pyridine, Picoline, Imidazole, Benzimidazole, Benzothiazole, oder Chinoline auf.

R kann auch stickstoffhaltige Liganden darstellen, die mindestens zweibindig (bifunktionell/zweizähnig) sind. Die metallbindenden Stickstoffatome im Ligandenmolekül sind vorteilhafterweise voneinander durch zwei- oder dreigliedrige gesättigte oder ungesättigte aus Kohlenstoffatomen oder aus Kohlenstoff- und Stickstoffatomen bestehenden Ketten getrennt. Beispiele für derartige Liganden sind Alkylendiamine, wie z. B. Ethylendiamine oder Propylendiamine, und Phenylendiamine sowie auch Dialkylentriamine und die Triaminoalkane. Beispiele für Dialkylentriamine sind Diethylentriamin, Monoethylenmonopropylentriamin, Dipropylentriamin sowie deren N-alkylierte Produkte. Beispiele für Triaminoalkane sind α,ß,-γTriaminopropan, α,ß,γ-Triaminobutan oder α,γ-Diamino-ß-(aminomethyl)-propan. Hierbei können die metallbindenden Stickstoffatome und diese verbindenden Kohlenstoffatome, vorzugsweise auch Bestandteile eines heterocyclischen Ringes oder Ringsystems sein. Als derartige zweibindige stickstoffhaltige Liganden seien Piperazin, Imidazolidin und Diaza-bicyclo-[2,2,2]-oktan genannt.

Als weitere stickstoffhaltige Liganden seien Hydrazine, wie z. B. Hydrazin, Cₗ-C₅-Alkylhydrazine, Arylhydrazine, wie z. B. Phenylhydrazin, Hydrazone, wie z. B. Acetonhydrazon, Acetophenonhydrazon, Hydrazide, wie z. B. Acethydrazid oder Benzhydrazid, Hydroxylamin, Amidine, wie z. B. Formamidin, Amide, wie z. B. Formamid, Dimethylformamid, Diethylformamid, Tetramethylharnstoff, Acetamid oder Benzamid sowie auch Oxime, wie z. B. Acetaldoxim oder Acetoxim genannt.

Die in den erfindungsgemäss verwendeten Metallkomplexverbindungen vorhandenen Liganden R können auch via Sauerstoff, Schwefel oder Phosphor koordinieren.

Geeignete organische Liganden, welche via Sauerstoff oder Schwefel koordinieren sind beispielsweise Carbonylverbindungen, wie z. B. Benzophenon, Pyron, Aminoxide, Phosphinoxide, z. B. Triphenylphosphinoxid und Harnstoff- bzw. Thiocarbonylverbindungen, z. B. Thioharnstoff und die entsprechenden Substitutionsprodukte, z. B. 4,4'-Bis(dimethylamino)-benzophenon (« Michler's Keton »). Als weitere S-haltige Liganden seien beispielsweise auch Mercaptane, wie z. B. 2-Mercapto-benzthiazol oder Thione, wie z. B. 1,3-Dimethylimidazolin-2-thion genannt. Organische Liganden, die via Phosphor an den Metallkomplex gebunden sind, sind z. B. Phosphine wie Triphenylphosphin.

Praktisch wichtige Farbentwickler entsprechen der Formel worin Me₁ ein Ion eines 2-wertigen Metalles mit einem Atomgewicht von 40 bis 140 und R₁ und R₂, unabhängig voneinander, einen einbindigen fünf- oder sechsgliedrigen Stickstoffheterocyclus vom aromatischen Charakter darstellen, welcher über das Stickstoffatom mit dem Metallion komplex gebunden ist und gegebenenfalls einfach oder mehrfach durch Cyano, Vinyl, Formyl, Phenyl, C₁-C₁₈-Alkyl oder vor allem durch Methoxy, C,-C₄-Alkyl oder Aminogruppen substituiert ist oder einen ankondensierten Benzolring aufweist.

Dabei bedeutet Me₁ insbesondere Cadmiumionen oder vor allem Zinkionen und R, und R₂ sind gleich und bedeuten in erster Linie je einen an den Stickstoff komplex gebundenen Pyridin-, Chinolin-, Benzthiazol-, Imidazol- oder Benzimidazolliganden, in dem der Stickstoffheteroring unsubstituiert oder durch Methyl, Methoxy, Cyano, Vinyl, Formyl, Phenyl oder Amino substituiert ist. Besonders bevorzugte Liganden R, und R₂ sind pyridin, Picolin, 2-Methoxypyridin, Chinolin, Imidazol, Benzimidazol und vor allem 1-Methylimidazol; 2-Methylimidazol, Benzthiazol oder a-Phenylethylamin.

Die erfindungsgemäss eingesetzten Verbindungen der Formeln (1) und (2) sind als Stoffe zum Teil bekannt, stellen jedoch eine Klasse von neuen Farbentwicklern oder Elektronen-akzeptoren für Farbbildner dar. Sie können nach an sich bekannten Verfahren hergestellt werden. Beispielsweise kann die Herstellung so erfolgen, dass man je nach der Bedeutung der Liganden 1 Mol des Rhodanides eines n-wertigen Metalles z. B. Zinkrhodanid, mit K-n Molekülen des entsprechenden einzähnigen oder vielzähnigen Liganden umsetzt.

Die Umsetzung erfolgt zweckmässig in einem polaren Lösungsmittel, gegebenenfalls unter Zusatz geringer mengen von Katalysatoren.

Als polares Lösungsmittel kommt beispielsweise Wasser oder ein mit Wasser mischbares organisches Lösungsmittel in Betracht. Beispiele von mit Wasser mischbaren Lösungsmitteln sind aliphatische Cᵢ-C₄.Alkohole, wie z. B. Methanol, Ethanol, die Propanole oder Isobutanol ; Alkylenglykole, wie z. B. Ethylenglykol oder Propylenglykol ; Monoalkylether von Glykolen, wie z. B. Ethylenglykolmonomethyl-, -ethyl-, oder -butylether oder Diethylenglykolmonomethyl- oder -ethylether ; Ketone, wie z. B. Aceton, Methylethylketon, Cyclohexanon oder Diacetonalkohol ; Ether und Acetale, wie z. B. Diisopropylether, Diphenyloxid, Dioxan, Tetrahydrofuran, ferner Tetrahydrofurfurylalkohol, Pyridin, Acetonitril, q-Butyrolacton, N,N-Dimethylformamid, N,N-Dimethylacetamid, Tetramethylharnstoff oder Tetramethylensulfon.

Die Umsetzung kann schon bei Raumtemperatur (20 bis 25 °C) vorgenommen werden. In gewissen Fällen ist es nötig, bei höheren Temperaturen, vorzugsweise 40 bis 150°C zu arbeiten.

Man kann die Reaktionspartner aber auch in der Schmelze umsetzen. Als Schmelzmittel eignen sich z. B. Salze niederer Fettsäuren, wie z. B. Natriumacetat, Amide niederer Fettsäuren, wie z. B. Acetamid, ferner Harnstoff oder Thioharnstoff oder deren N-Substitutionsprodukte.

Zu Metallrhodanidkomplexen gelangt man vorzugsweise durch Mischen von Lösungen eines metallabgebenden Mittels und eines Alkalimetallrhodanids oder Ammoniumrhodanid, vorzugsweise Kaliumrhodanid in einem der oben erwähnten polaren Lösungsmittel und anschliessende Versetzung mit dem erwünschten Liganden.

Als metallabgebende Mittel verwendet man zweckmässig die Metallsalze von Mineralsäuren oder starken organischen Säuren, insbesondere Sulfate, Halogenide (Chloride), Nitrate, Formiate oder Acetate.

Bekannte Metallkomplexverbindungen der Formeln (1) und (2) und deren Herstellung werden z. B. in Gmelins Handbuch der anorganischen Chemie, Bd. 32, Seite 271 (Zink) und Ergänzungsband (1956) Zink, Seiten 986-987, sowie in I. S. AHUJA und A. Garg, J. inorg. nucl. Chem. 34,1929-1935 (1972) beschrieben.

Die erfindungsgemäss eingesetzten Verbindungen der Formel (1) sind praktisch farb- und geruchlos und mit den üblichen Farbbildnern sehr reaktiv, so dass damit spontane, beständige (lagerstabile) und nicht verblassende Aufzeichnungen oder Kopien erhalten werden.

Die im erfindungsgemässen Aufzeichnungsmaterial oder Kopiermaterial in Betracht kommenden Farbbildner sind bekannte farblose oder schwach gefärbt chromogene Stoffe, die sofern sie mit den Metallkomplex-Verbindungen der Formel (1) in Kontakt kommen, farbig werden oder die Farbe ändern. Es können Farbbildner oder deren Mischungen verwendet werden, welche z. B. den Klassen der Azomethine, Fluorane, Benzofluorane, Phthalide, Spiropyrane, Spirodipyrane, Leukoauramine, Triarylmethanleukofarbstoffe, Carbazolylmethane, Chromenoindole, Chromenopyrazole, Phenoxazine, Phenothiazine sowie der Chromeno- oder Chromanofarbbildner angehören. Als Beispiele solcher geeigneter Farbbildner seien genannt :
Kristallviolettlacton, 3,3-(Bisaminophenyl)-phthalide, 3,3-(Bis-substituierte-indolyl)-phthalide, 3-(Aminophenyl)-3-indolyl-phthalide, 6-Dialkylamino-2-n-octylamino-fluorane, 6-Dialkylamino-2-arylaminofluo- rane, z. B. 6-Diethylamino-2-(2'-chlorophenylamino)-fluoran, 6-Dialkylamino-3-methyl-2-arylamino-fluorane, 6-Dialkylamino-2- oder 3-niederale-fluorane, 6-Dialkylamino-2-dibenzylamino-fluorane, 6-N-Cyclohexyl-N-niederalkyl-3-methyl-2-arylamino-fluorane, 6-Pyrrolidino-2-arylamino-fluorane, Bis-(aminophenyl)-furyl- oder -phenyl- oder -carbazolyl-methane, 3'-Phenyl-7-dialkylamino-2,2'-spirodibenzopyrane, Bisdialkylamino-benzhydrol-alkyl- oder -arylsulfinate, Benzoyldialkylamino-phenothiazine oder -phenoxazine.

Die Verbindungen der Formel (1) eignen sich als Farbentwickler für druckempfindliches oder für wärmeempfindliches Aufzeichnungsmaterial, das sowohl Kopier- als auch Registriermaterial sein kann.

Ein druckempfindliches Material besteht beispielsweise aus mindestens einem Paar von Blättern, die mindestens einen Farbbildner, gelöst in einem organischen Lösungsmittel, und einen Entwickler der Formel (1) enthalten.

Die Entwickler werden vorzugsweise in Form einer Schicht auf die Vorderseite des Empfangsblattes aufgebracht.

Die Entwickler der Formel (1) können für sich allein, als Mischungen oder in Mischung mit bekannten Entwicklern eingesetzt werden. Typische Beispiele für bekannte Entwicklern sind Aktivton-Substanzen, wie Attapulgus-Ton, Säureton, Bentonit, Montmorillonit ; aktivierter Ton, z. B. säureaktiviertes Bentonit oder Montmorillonit ; ferner Halloysit, Zeolith, Siliciumdioxid, Aluminiumoxid, Aluminiumsulfat, Aluminiumphosphat, Zinkchlorid, Zinknitrat, Kaolin oder irgendein beliebiger Ton oder sauer reagierende, organische Verbindungen, wie z. B. gegebenenfalls ringsubstituierte Phenole, Salicylsäure oder Salicylsäureester und deren Metallsalze ; ferner ein sauer reagierendes, polymeres Material, wie z. B. ein phenolisches Polymerisat, ein Alkylphenolacetylenharz, ein Maleinsäure-Kolophonium-Harz oder ein teilweise oder vollständig hydrolysiertes Polymerisat aus Maleinsäureanhydrid und Styrol, Ethylen oder Vinylmethylether, oder C,arboxypolymethylen.

Die Entwickler können zusätzlich auch mit an sich unreaktiven oder wenig reaktiven Pigmenten oder weiteren Hilfsstoffen wie Kieselgel oder UV-Adsorbern, wie z. B. 2-(2-Hydroxiphenyl-)benzotriazolen gemischt eingesetzt werden. Beispiele für solche Pigmente sind :
Talk, Titandioxid, Zinkoxid, Kreide ; Tone wie Kaolin, sowie organische Pigmente, z. B. Härnstoff-Formaldehyd-Kondensate (BET-Oberfläche 2-75 m²/g) oder Melamin-Formaldehyd-Kondensationsprodukte.

Der Farbbildner liefert an den Punkten, an denen er mit dem Entwickler in Kontakt kommt, eine gefärbte Markierung. Um zu verhindern, dass die Farbbildner, die in dem druckempfindlichen Aufzeichnungsmaterial enthalten sind, frühzeitig aktiv werden, werden sie in der Regel von dem Entwickler getrennt. Dies kann zweckmässig erzielt werden, indem man die Farbbildner in schaum-, schwamm- oder bienenwabenartige Strukturen einarbeitet. Vorzugsweise sind die Farbbildner in Mikrokapseln eingeschlossen, die sich in der Regel durch Druck zerbrechen lassen.

Wenn die Kapseln durch Druck, beispielsweise mittels eines Bleistiftes zerbrochen werden und wenn die Farbbildnerlösung auf diese Weise auf ein benachbartes Blatt übertragen wird, das mit dem Entwickler der Formel (1) beschichtet ist, wird eine farbige Stelle erzeugt. Diese Farbe resultier aus dem dabei gebildeten Farbstoff, der im sichtbaren bereich des elektromagnetischen Spektrums absorbiert.

Die Farbbildner werden vorzugsweise in Form von Lösungen in organischen Lösungsmitteln eingekapselt. Beispiele für geeignete Lösungsmittel sind vorzugsweise nichtflüchtige Lösungsmittel, z. B. polyhalogeniertes Paraffin oder Diphenyl, wie Chlorparaffin, Monochlordiphenyl oder Trichlordiphenyl, ferner Tricresylphosphat, Di-n-butylphthalat; aromatische Ether, wie Benzylphenylether ; Kohlenwasserstofföle, wie Paraffin oder Kerosin, alkylierte Derivate (z. B. mit Isopropyl oder lsobutyl) von Diphenyl, Diphenylalkane, Naphthalin oder Triphenyl, Dibenzyltoluol, Terphenyl, partiell hydriertes Terphenyl, benzyliertes Xylole oder weitere chlorierte oder hydrierte, kondensierte, aromatische Kohlenwasserstoffe. Oft werden Mischungen verschiedener Lösungsmittel eingesetzt, um eine optimale Löslichkeit für die Farbbildung, eine rasche und intensive Färbung und eine für die Mikroverkapselung günstige Viskosität zu erreichen.

Die Kapselwände können durch Koazervationskräfte gleichmässig um die Tröpfchen der Farbbildnerlösung herum gebildet werden, wobei das Einkapselungsmaterial, z. B. aus Gelatine und Gummiarabikum bestehen kann, wie dies z. B. in der US-Patentschrift 2 800 457 beschrieben ist. Die Kaspeln können vorzugsweise auch aus einem Aminoplast oder aus modifizierten Aminoplasten durch Polykondensation gebildet werden, wie es in den britischen Patentschriften 989 264, 1 156 725, 1 301 052 und 1 355 127 beschrieben ist. Ebenfalls geeignet sind Mikrokapseln, welche durch Grenzflächenpolymerisation gebildet werden, wie z. B. Kapseln aus Polyester, Polycarbonat, Polysulfonamid, Polysulfonat, besonders aber aus Polyamid oder Polyurethan.

Die Farbbildner enthaltenden Mikrokapseln können kombiniert mit den Farbentwicklern zur Herstellung von druckempfindlichen Kopiermaterialien der verschiedensten bekannten Arten verwendet werden. Die verschiedenen Systeme unterscheiden- sich im wesentlichen voneinander durch die Anordnung der Kapseln, der Farbreaktanten, d. h. der Entwickler und durch das Trägermaterial. Bevorzugt wird eine Anordnung, bei der der eingekapselte Farbbildner in Form einer Schicht auf der Rückseite eines Uebertragungsblattes und der erfindungsgemäss zu verwendende Entwickler in Form einer Schicht auf der Vorderseite eines Empfangsblattes vorhanden sind.

Eine andere Anordnung der Bestandteile besteht darin, dass die Farbbildner enthaltenden Mikrokapseln und der Entwickler in oder auf dem gleichen Blatt in Form einer oder mehrerer Einzelschichten oder in der Papierpulpe vorliegen.

Die Kapseln werden vorzugsweise mittels eines geeigneten Binders auf dem Träger befestigt. Da Papier das bevorzugte Trägermaterial ist, handelt es sich bei diesem Binder hauptsächlich um Papierbeschichtungsmittel, wie Gummiarabikum, Polyvinylalkohol, Hydroxymethylcellulose, Casein, Methylcellulose, Dextrin, Stärke, Stärkederivate oder Polymerlatices. Letztere sind beispielsweise Butadien-Styrolcopolymerisate oder Acrylmono- oder -copolymere.

Als Papier werden nicht nur normale Papiere aus Cellulosefasern, sondern auch Papiere, in denen die Cellulosefasern (teilweise oder vollständig) durch Fasern aus synthetischen Polymerisaten ersetzt sind, verwendet.

Die Metallkomplexverbindungen der Formel (1) können auch als Entwickler in einem thermoreaktiven Aufzeichnungsmaterial verwendet werden. Dieses enthält in der Regel mindestens einen Träger, einen Farbbildner, einen Entwickler und gegebenenfalls auch ein Bindemittel und/oder Wachse.

Thermoreaktive Aufzeichnungssystemen umfassen z. B. wärmeempfindliche Aufzeichnungs- und Kopiermaterialien und -papiere. Diese Systeme werden beispielsweise zum Aufzeichnen von Informationen, z. B. in elektronischen Rechnern, Ferndruckern, Fernschreibern oder in Aufzeichnungsgeräten und Messinstrumenten verwendet, wie z. B. Elektrocardiographen. Die Bilderzeugung (Markierung) kann auch manuell mit einer erhitzten Feder erfolgen. Eine weitere Einrichtung der Erzeugung von Markierungen mittels Wärme sind Laserstrahlen.

Das thermoreaktive Aufzeichnungsmaterial kann so aufgebaut sein, dass der Farbbildner in einer Bindemittelschicht gelöst oder dispergiert ist und in einer zweiten Schicht der Entwickler in dem Bindemittel gelöst oder dispergiert ist. Eine andere Möglichkeit besteht darin, dass sowohl der Farbbildner als auch der Entwickler in einer Schicht dispergiert sind. Das Bindemittel wird in spezifischen Bezirken mittels Wärme erweicht und an diesen Punkten, an denen Wärme angewendet wird, kommt der Farbbildner mit dem Entwickler in kontakt und es entwickelt sich sofort die erwünschte Farbe..

Die Entwickler der Formel (1) können auch in wärmeempfindlichen Aufzeichnungsmaterialien für sich allein, als Mischungen oder in Mischung mit bekannten Entwicklern eingesetzt werden.

Bekannt sind für diesen Zweck die gleichen Entwickler, wie sie in druckempfindlichen Papieren verwendet werden, sowie auch phenolische Verbindungen, wie z. B. 4-tert.-Butylphenol, 4-Phenylphenol, Methylen-bis-(p-phenylphenol), 4-Hydroxydiphenyläther, 2-Naphthol, β-Naphthol, 4-Hydroxybenzoesäuremethyl-, -ethyl-, n-butyl- oder -benzylester, 4-Hydroxyacetophenon, 2,2'-Dihydroxydiphenyl, 4,4'-Isopropylidendiphenol, 4,4'-Isopropyliden-bis-(2-methylphenol), 4-Hydroxydiphenylsulfon, 2,4-Dihydroxydiphenylsulfon, 4,4'-Bis-(hydroxyphenyl)valeriansäure, 2_{;}4-Dihydroxybenzophenon, Hydrochinon, Pyrogallol, Phloroglucin, p-, m-, o-Hydroxybenzoesäure, Gallussäure, 1-Hydroxy-2-naphthoesäure sowie Borsäure und organische, vorzugsweise aliphatische Dicarbonsäuren, wie z. B. Weinsäuren, Oxalsäuren, Maleinsäure, Zitronensäure, Citraconsäure oder Bernsteinsäure.

Vorzugsweise werden zur Herstellung des thermoreaktiven Aufzeichnungsmaterials schmelzbare, filmbildende Bindemittel verwendet. Diese Bindemittel sind normalerweise wasserlöslich, während die Farbbildner und der Entwickler in Wasser unlöslich sind. Das Bindemittel sollte in der Lage sein, den Farbbildner und den Entwickler bei Raumtemperatur zu dispergieren und zu fixieren.

Bei Einwirkung von Wärme erweicht oder schmilzt das Bindemittel, so dass der Farbbildner mit dem Entwickler in Kontakt kommt und sich eine Farbe bilden kann. Wasserlösliche oder mindestens in Wasser quellbare bindemittel sind z. B. hydrophile Polymerisate, wie Polyvinylalkohol, Polyacrylsäure, Hydroxyethylcellulose, Methylcellulose, Carboxymethylcellulose, Polyacrylamid, Polyvinylpyrrolidon, Gelatine, Stärke oder veretherte Maisstärke.

Wenn der Farbbildner und der Entwickler in zwei getrennten Schichten vorliegen, können in Wasser unlösliche Bindemittel, d. h. in nichtpolaren oder nur schwach polaren Lösungsmitteln lösliche Bindemittel, wie z. B. Naturkautschuk, synthetischer Kautschuk, chlorierter Kautschuk, Alkyldharze, Polystyrol, Styrol/Butadien-Mischpolymerisate, Polymethylacrylate, Ethylcellulose, Nitrocellulose und Polyvinylcarbazol verwendet werden. Die bevorzugte Anordnung ist jedoch diejenige, bei der der Farbbildner und der Entwickler in einer Schicht in einem wasserlöslichen Bindemittel enthalten sind.

Die thermoreaktiven Schichten können weitere Zusätze enthalten. Zur Verbesserung des Weissgrades, zur Erleichterung des bedruckens der Papiere und zur Verhinderung des Festklebens der erhitzten Feder können diese Schichten, z. B. Talk, Titandioxid, Zinkoxid, Calciumcarbonat (z. B. Kreide), Tone wie Kaolin, sowie organische Pigmente, wie z. B. Harnstofformaldehyd- oder Melaminformaldehydpolymerisate enthalten. Um zu bewirken, dass nur innerhalb eines begrenzten Temperaturbereiches die Farbe gebildet wird, können Substanzen, wie Harnstoff, Thioharnstoff, Diphenylthioharnstoff, Acetamid, Acetanilid, Stearinsäureamid, Phthalsäureanhydrid, Metallchloride, Metallstearate z. B. Zinkstearat, Phthalsäurenitril oder andere entsprechende, schmelzbare produkte, welche das gleichzeitige Schmelzen des Farbbildners und des Entwicklers induzieren, zugesetzt werden. Bevorzugt enthalten thermographische Aufzeichnungsmaterialien Wachse, z. B. Carnaubawachs, Montanawachs, Paraffinwachs, Polyethylenwachs oder Kondensate höherer Fettsäureamide und Formaldehyd oder Kondensate höherer Fettsäuren und Ethylendiamin.

In den folgenden Beispielen beziehen sich die angegebenen Prozentsätze, wenn nichts anderes angegeben ist, auf das Gewicht und Teile sind Gewichtsteile.

### Beispiel 1 (Thermographisches System)

Es werden zunächst zwei Dispersionen A und B hergestellt.

Zur Herstellung der Dispersion A werden

mit Kugeln bis zu einer Korngrösse von 2-4 J.Lm innerhalb 3-6 Stunden gemahlen.

Zur Herstellung der Dispersion B werden

mit Kugeln bis zu einer Korngrösse von 2-4 µrn gemahlen.

Anschliessend werden die beiden Dispersionen vermischt.

Das farblose Gemisch wird auf ein Rohpapier mit einem Flächengewicht von 50 g/m² mit einem Rakel aufgetragen. Der Anteil des aufgebrachten Materials beträgt 3 g/m² (Trockengewicht).

Die Grundfarbe des so erhaltenen Aufzeichnungspapiers ist farblos. Bei 125 °C entwickelt sich rasch ein blauer Farbton, dessen volle Farbstärke bei 220 °C erreicht ist.

Der im Beispiel 1 verwendete Imidazol-Komplex des Zinkthiocyanates wird folgendermassen hergestellt :
14,4 g Zinksulfat mit 7 Kristallwassermolekülen und 29,2 g Kaliumthiocyanat werden zusammen in 250 ml gelöst. Unter Rühren wird eine Lösung von 6,8 g Imidazol in 200 ml Wasser gegeben. Es bildet sich sofort ein weisser Niederschlag, der abfiltriert, mit Wasser gewaschen und bei 60 °C getrocknet wird. Das erhaltene Reaktionsprodukt hat einen Schmelzpunkt von 143-145 °C.

### Beispiel 2

Herstellung eines wärmeempfindlichen Aufzeichnungsmaterials gemäss dem in Beispiel 1 beschriebenen Verfahren, jedoch unter Verwendung von 8 g eines Picolin-Komplexes des Zinkthiocyanats in Dispersion A anstelle des Imidazol-Komplexes.

Die Grundfarbe des so erhaltenen Aufzeichnungspapiers ist farblos. Bei 125 °C entwickelt sich rasch ein blauer Farbton, dessen volle Farbstärke bei 220 °C erreicht ist.

Der im Beispiel 2 verwendete Picolin-Komplex des Zinkthiocyanats wird folgendermassen hergestellt :
14.4 g Zinksulfat (ZnS0₄.7 H₂0) und 29,2 g Kaliumrhodanid werden zusammen in 500 ml Wasser gelöst. Unter Rühren wird eine Lösung von 9,3 g 2-Picolin in 150 ml Ethanol zugegeben. Das Reaktionsprodukt fällt sofort als weisse kristalline Substanz aus. Diese wird abfiltriert, mit Wasser gewaschen und bei 50 °C getrocknet. Die erhaltene Picolinmetallkomplexverbindung hat einen Schmelzpunkt von 148° bis 152 °C.

### Beispiel 3

Herstellung eines wärmeempfindlichen Aufzeichnungsmaterials gemäss dem in Beispiel 1 beschriebenen Verfahren, jedoch unter Verwendung von 8 g eines Pyridin-Komplexes des Cadmiumthiocyanats in Dispersion A anstelle des Imidazol-Komplexes.

Die Grundfarbe des so erhaltenen Aufzeichnungspapiers ist farblos. Bei 125 °C entwickelt sich rasch ein blauer Farbton.

Der im Beispiel 3 verwendete Pyridin-Komplex des Cadmiumthiocyanats wird folgendermassen hergestellt :
10 g Cadmiumchlorid (CdCl₂ H₂0) und 29,2 g Kaliumrhodanid werden zusammen in 500 ml Wasser gelöst. Unter Rühren wird eine Lösung von 7,9 g Pyridin in 50 ml Ethanol zugegeben. Das Reaktionsprodukt fällt sofort als weisse kristalline Substanz aus. Diese wird abfiltriert, mit Wasser gewaschen und bei 70 °C getrocknet. Die erhaltene Pyridincadmiumkomplexverbindung hat einen Schmelzpunkt von 208-210°C.

Auf gleiche Weise wie in den Nachsätzen der Beispiele 1 bis 3 beschrieben, erhält man unter Verwendung der entsprechenden Ausgangsstoffe und gemäss den in der folgenden Tabelle angegeben Reaktionsbedingungen, die in der Tabelle aufgeführten Metallkomplexverbindungen der Formel

Bei Verwendung jeder der gemäss den Beispielen 4 bis 32 hergestellten Metallkomplexe als Farbentwickler bei der gleichen Arbeitsweise wie in den Beispielen 1 bis 3 beschrieben, erhält man in wärmeempfindlichen Aufzeichnungsmaterialien gute bis hervorragende Farbbildungen, die lichtecht und lagerstabil sind.

### Beispiel 41 (druckempfindliches System)

werden mit Kugeln bis zu einer Korngrösse von 2-4 µm gemahlen.

Die Dispersion wird auf ein Rohpapier mit einem Flächengewicht von 48 g/m² mit einem Rakel aufgetragen. Auftragsgewicht 6 g/m².

Die so hergestellte Nehmerschicht wird mit der Geberschicht (CB-Blatt) eines handelsüblichen Durchschreibepapiers (z. B. Zanders), benachbart aufeinander gelegt. Die Geberschicht enthält in Mikrokapseln gelöst den Farbbildner, z. B. Kristallviolettlacton. Nach Durchschrift mit der Hand oder der Schreibmaschine entsteht eine intensiv blaue Kopie.

### Beispiel 42

werden, wie unter Beispiel 41 beschrieben, gemahlen und appliziert ; Auftragsgewicht 6 g/m². Mit der Geberschicht eines handelsüblichen Durchschreibepapiers entsteht eine intensiv farbige Kopie.

### Beispiel 43

werden, wie unter Beispiel 41 beschrieben, gemahlen und appliziert ; Auftragsgewicht 3 g/m².

Mit dem unter Beispiel 41 erwähnten CB-Blatt entsteht eine intensiv blaue Kopie.

### Beispiel 44

1 Teil des im Beispiel 12 beschriebenen Benzothiazolkomplexes des Zinkthiocyanats wird in 60 Teilen Aceton gelöst und mit 5 Teilen China-Clay während 30 Minuten gerührt ; anschliessend wird das Aceton vollständig abgedampft.

werden, wie in Beispiel 41 beschrieben, gemahlen und appliziert ; Auftragsgewicht 6,5 g/m².

Mit einen handelsüblichen CB-Blatt entsteht eine intensiv blaue Kopie.

### Beispiel 45 (druckempfindliches System)

werden mit Kugeln bis zu einer Korngrösse von 2-4 µm gemahlen.

Die Dispersion wird auf ein Rohpapier mit einem Flächengewicht von 48 g/_{M2} mit einem Rakel aufgetragen. Auftragsgewicht 6 g/m².

Die so hergestellte Nehmerschicht wird mit der Geberschicht eines handelsüblichen Durchschreibepapiers (z. B. Zanders), benachbart aufeinander gelegt. Die Geberschicht enthält in Mikrokapseln gelöst den Farbbildner, z. B. Kristallviolettlacton. Nach Durchschrift mit der Hand oder der Schreibmaschine entsteht eine intensiv blaue Kopie.

## Patentansprüche

1. Druckempfindliches oder wärmeempfindliches Aufzeichnungsmaterial, dadurch gekennzeichnet, dass es in seinem Farbreaktantensystem als Farbentwickler für den Farbbildner mindestens eine Metallkomplexverbindung der Formel enthält,
in der Me ein n-wertiges Metallion ist,
R einen einzähnigen oder vielzähnigen, farblosen organischen Liganden darstellt, der über Heteroatome mit dem Metallion komplex gebunden ist,
k je nach dem Metall die Koordinationszahl 4 oder 6 des Metallions und
n 1, 2, 3 oder 4
bedeuten und die Differenz von k minus n nicht gleich Null ist.

2. Aufzeichnungsmaterial gemäss Anspruch 1, dadurch gekennzeichnet, dass der Farbentwickler der Formel (1) entspricht, worin Me ein Ion eines 2-, 3- oder 4-wertigen Metalles mit einem Atomgewicht von 24 bis 210, vorzugsweise 40 bis 140 darstellt.

3. Aufzeichnungsmaterial gemäss Anspruch 2, dadurch gekennzeichnet, dass der Farbentwickler der Formel (1) entspricht, worin das Metall ein Atomgewicht von 50 bis 120 hat und insbesondere Zink ist.

4. Aufzeichnungsmaterial gemäss einem der Ansprüche 1 bis 3, dadurch gekennzeichnet, dass der Farbentwickler der Formel (1) entspricht, worin R einen einzähnigen oder vielzähnigen Liganden darstellt, der über Stickstoffatome mit dem Metallion komplex gebunden ist.

5. Aufzeichnungsmaterial gemäss Anspruch 4, dadurch gekennzeichnet, dass der Farbentwickler der Formel (1) entspricht, worin R einen fünf- oder sechsgliedrigen aromatischen Stickstoffheterocyclus darstellt, der über das Stickstoffatom mit dem Metallion komplex gebunden ist und gegebenenfalls durch Hydroxyl, Cyano, C₁-C₄-Alkyl, C₁-C₄-Alkoxy, Vinyl, Phenyl, C₁-C₄-Acyl oder Aminogruppen substituiert und/oder mit gegebenenfalls substituierten Benzolringen ankondensiert ist.

6. Aufzeichnungsmaterial gemäss Anspruch 1, dadurch gekennzeichnet, dass der Farbentwickler der Formel entspricht, worin Me₁ ein Ion eines 2-wertigen Metalles mit einem Atomgewicht von 40 bis 140 und R₁ und R₂ unabhängig voneinander einen einzähnigen fünf- oder sechsgliedrigen Stickstoffheterocyclus vom aromatischen Charakter darstellen, welcher über das Stickstoffatom mit dem Metallion komplex gebunden ist und gegebenenfalls einfach oder mehrfach durch Methoxy, C₁-C₄-Alkyl, Cyano, Vinyl, Formyl, Phenyl oder Aminogruppen substituiert ist oder einen ankondensierten Benzolring aufweist.

7. Aufzeichnungsmaterial gemäss Anspruch 6, dadurch gekennzeichnet, dass der Farbentwickler der Formel (2) entspricht, worin Me₁ das zweiwertige Zinkion oder Cadmiumion ist und R₁ und R₂ je einen an den Stickstoff komplex gebundenen Pyridin-, Imidazol-, Chinolin-, Benzothiazol- oder Benzimidazolliganden, in dem der Stickstoffheteroring unsubstituiert oder durch Methyl, Methoxy, Cyano, Vinyl, Formyl, Phenyl oder Amino substituiert ist, bedeuten.

8. Aufzeichnungsmaterial gemäss Anspruch 6, dadurch gekennzeichnet, dass der Farbentwickler der Formel (2) entspricht, worin Me₁ das zweiwertige Zinkion.ist und R₁ und R₂ je einen an den Stickstoff komplex gebundenen Pyridin-, 2-Methoxypyridin-, Picolin-, Imidazol-, Benzthiazol-, Chinolin- oder Benzimidazolliganden bedeuten.

9. Aufzeichnungsmaterial gemäss Anspruch 6, dadurch gekennzeichnet, dass der Farbentwickler der Formel (2) entspricht, worin Me₁ das zweiwertige Zinkion ist und R₁ und R₂ je einen an den Stickstoff komplex gebundenen 1-Methyl-imidazol- oder 2-Methyl-imidazolliganden darstellen.

10. Aufzeichnungsmaterial gemäss Anspruch 6, dadurch gekennzeichnet, dass der Farbentwickler der Formel (2) entspricht, worin Me₁ das zweiwertige Zinkion ist und R₁ und R₂ je einen an den Stickstoff komplex gebundenen Benzthiazolliganden darstellen.

11. Aufzeichnungsmaterial gemäss einem der Ansprüche 1 bis 5, dadurch gekennzeichnet, dass der Farbentwickler der Formel (1) entspricht, worin Me das zweiwertige Zinkion und R einen an den Stickstoff komplex gebundenen a-Phenyl-ethylaminliganden darstellen.

12. Wärmeempfindliches Aufzeichnungsmaterial gemäss.einem der Ansprüche 1 bis 11, dadurch gekennzeichnet, dass es in mindestens einer Schicht mindestens einen Farbbildner, mindestens einen Farbentwickler und gegebenenfalls mindestens ein Bindemittel und/oder ein Wachs enthält, worin der Farbentwickler die in einem der Ansprüche 1 bis 11 angegebene Formel hat.

13. Druckempfindliches Aufzeichnungsmaterial gemäss einem der Ansprüche 1 bis 11, dadurch gekennzeichnet, dass es den Farbbildner gelöst in einem organischen Lösungsmittel enthält.

14. Druckempfindliches Aufzeichnungsmaterial gemäss Anspruch 13, dadurch gekennzeichnet, dass der Farbbildner in Mikrokapseln eingekapselt ist.

15. Druckempfindliches Aufzeichnungsmaterial gemäss Anspruch 14, dadurch gekennzeichnet, dass der eingekapselte Farbbildner in Form einer Schicht auf der Rückseite eines Uebertragungsblattes und der Farbentwickler der Formel (1) oder (2) in Form einer Schicht auf der Vorderseite eines Empfangsblattes vorhanden sind.

16. Druckempfindliches oder wärmeempfindliches Aufzeichnungsmaterial gemäss einem der Ansprüche 1 bis 15, dadurch gekennzeichnet, dass die Verbindung der Formel (1) oder (2) gemeinsam mit einem oder mehreren anderen Farbentwicklern vorhanden ist.

## Claims

1. A pressure-sensitive or heat-sensitive recording material which comprises in its colour reactant system, as developer for the colour former, at least one metal complex compound of the formula wherein
Me is an n-valent metal ion,
R is a unidentate or polydentate colourless organic ligand which is complexed with the metal ion through heteroatoms,
k is the coordination number 4 or 6 of the metal ion, depending on the metal,
n is 1, 2, 3 or 4,
and the difference of k-n is not zero.

2. A recording material according to claim 1 which comprises a developer of formula (1), wherein Me is the ion of a divalent, trivalent or tetravalent metal having an atomic weight of 24 to 210, preferably of 40 to 140.

3. A recording material according to claim 2, which comprises a developer of formula (1), wherein the metal has an atomic weight of 50 to 120 and is preferably zinc.

4. A recording material according to any one of claims 1 to 3 which comprises a developer of formula (1), wherein R is a unidentate or polydentate ligand which is complexed with the metal ion through nitrogen atoms.

5. A recording material according to claim 4 which comprises a developer of formula (1), wherein R is a 5- or 6-membered aromatic N-heterocyclic ring which is complexed with the metal ion through the nitrogen atom and which is unsubstituted or substituted by hydroxy, cyano, Cₗ-C₄ alkyl, Cᵢ-C₄ alkoxy, vinyl, phenyl, Cₗ-C₄ acyl or amino groups and/or is fused to an unsubstituted or substituted benzene ring.

6. A recording material according to claim 1, which comprises a colour developer of the formula wherein Me, is an ion of a divalent, trivalent or tetravalent metal having an atomic weight of 40 to 140 and each of R₁ and R₂ independently of the other is a unidentate 5- or 6-membered N-heterocyclic ring system of aromatic character which is complexed with the metal ion through the nitrogen atom and which is unsubstituted or substituted by one or more identical or different substituents selected from methoxy, C,-C₄ alkyl, cyano, vinyl, formyl, phenyl and amino groups, and/or is fused to a benzene ring.

7. A recording material according to claim 6, which comprises a developer of formula (2), wherein Me, is the divalent zinc ion or cadmium ion, and each of R₁ and R₂ is a pyridine, imidazole, quinoline, benzimidazole or benzothiazole ligand which is complexed through a nitrogen atom and in which the N-heterocyclic ring is unsubstituted or substituted by methyl, methoxy, cyano, vinyl, formyl, phenyl or amino.

8. A recording material according to claim 6, which comprises a developer of formula (2), wherein Me, is the divalent zinc ion and each of R₁ and R₂ is a pyridine, 2-methoxypyridine, picoline, imidazole, benzothiazole, quinoline or benzimidazole ligand which is complexed through a nitrogen atom.

9. A recording material according to claim 6, which comprises a developer of formula (2), wherein Me, is the divalent zinc ion and each of R, and R₂ is a 1-methylimidazole or 2-methylimidazole ligand which is complexed through a nitrogen atom.

10. A recording material according to claim 6, which comprises a developer of formula (2), wherein Me, is the divalent zinc ion and each of R, and R₂ is a benzothiazole ligand which is complexed through a nitrogen atom.

11. A recording material according to any one of claims 1 to 5, which comprises a developer of formula (1), wherein Me is the divalent zinc ion and R is a α-phenylethylamine ligand which is complexed through a nitrogen atom.

12. A heat sensitive recording material according to any one of claims 1 to 11, which comprises, in at least one layer, at least one colour former, at least one developer of the formula as indicated in any one of claims 1 to 11, and optionally at least one binder and/or a wax.

13. A pressure-sensitive recording material according to any one of claims 1 to 11, which contains the colour former dissolved in an organic solvent.

14. A pressure-sensitive recording material according to claim 13, wherein the colour former is encapsulated in microcapsules.

15. A pressure-sensitive recording material according to claim 14, wherein the encapsulated colour former is applied in the form of a layer to the back of a transfer sheet and the developer of the formula (1) or (2) is applied in the form of a layer to the face of a receiver sheet.

16. A pressure-sensitive or heat-sensitive recording material according to any one of claims 1 to 15, which contains the compound of the formula (1) or (2) together with one or more other colour developers.

## Revendications

1. Matériau d'enregistrement sensible à la pression ou à la chaleur, caractérisé en ce qu'il contient, en tant que révélateur chromogène pour le formateur d'images en couleurs dans le système de réactifs pour couleurs, au moins un composé complexe métallique de formule dans laquelle
Me est un ion métallique à valence n,
R représente un ligand organique incolore monodenté ou polydenté, lié à l'ion métallique par l'intermédiaire d'hétéroatomes de façon à former un complexe,
k représente, selon le métal, la coordinence 4 ou 6 de l'ion métallique, et
n représente 1, 2, 3 ou 4,
la différence (k-n) n'étant pas égale à zéro.

2. Matériau d'enregistrement conforme à la revendication 1, caractérisé en ce que le révélateur chromogène correspond à la formule (1), dans laquelle Me est un ion d'un métal bivalent, trivalent ou tétravalent, présentant un poids atomique allant de 24 à 210, de préférence de 40 à 140.

3. Matériau d'enregistrement conforme à la revendication 2, caractérisé en ce que le révélateur chromogène correspond à la formule (1), dans laquelle le métal présente un poids atomique allant de 50 à 120, et est en particulier le zinc.

4. Matériau d'enregistrement conforme à l'une des revendications 1 à 3, caractérisé en ce que le révélateur chromogène correspond à la formule (1) dans laquelle R représente un ligand monodenté ou polydenté, qui est lié à l'ion métallique par l'intermédiaire d'atomes d'azote de façon à former un complexe.

5. Matériau d'enregistrement conforme à la revendication 4, caractérisé en ce que le révélateur chromogène correspond à la formule (1), dans laquelle R représente un hétérocycle azoté aromatique à cinq ou six chaînons, qui est lié par l'intermédiaire de l'atome d'azote à l'ion métallique de façon à former un complexe, et qui est éventuellement substitué par des groupes hydroxyle, cyano, alkyle en C₁₋₄, alcoxy en C_{1-4'} vinyle, phényle, acyle en C_{1-4'} ou amino, et/ou condensé avec des noyaux benzéniques éventuellement substitués.

6. Matériau d'enregistrement conforme à la revendication 1, caractérisé en ce que le révélateur de couleurs correspond à la formule dans laquelle Me₁ est un ion d'un métal bivalent présentant un poids atomique allant de 40 à 140, et R₁ et R_{z}, indépendamment l'un de l'autre, représentent chacun un hétérocycle azoté à cinq ou six chaînons, monodenté, à caractère aromatique, qui est lié par l'intermédiaire de l'atome d'azote à l'ion métallique de façon à former un complexe, et qui est éventuellement substitué une ou plusieurs fois par des groupes méthoxy, alkyle en C₁₋₄, cyano, vinyle, formyle, phényle, ou amino, ou qui présente un noyau benzénique condensé.

7. Matériau d'enregistrement conforme à la revendication 6, caractérisé en ce que le révélateur chromogène correspond à la formule (2), dans laquelle Me, est un ion zinc ou un ion cadmium divalent, et R₁ et R₂ représentent chacun un ligand pyridine, imidazole, quinoline, benzothiazole, ou benzimidazole, lié par l'atome d'azote de façon à former un complexe, dans lequel l'hétérocycle azoté n'est pas substitué ou bien est substitué par des groupes méthyle, méthoxy, cyano, vinyle, formyle, phényle ou amino.

8. Matériau d'enregistrement conforme à la revendication 6, caractérisé en ce que le révélateur chromogène correspond à la formule (2), dans laquelle Me, est l'ion divalent zinc, et R₁ et R₂ représentent chacun un ligand pyridine, 2-méthoxypyridine, picoline, imidazole, benzothiazole, quinoline, ou benzimidazole, lié par l'atome d'azote de façon à former un complexe.

9. Matériau d'enregistrement conforme à la revendication 6, caractérisé en ce que le révélateur chromogène correspond à la formule (2), dans laquelle Me₁ est l'ion divalent zinc, et R, et R₂ représentent chacun un ligand 1-méthyl-imidazole ou 2-méthyl-imidazole, lié par l'atome d'azote de façon à former un complexe.

10. Matériau d'enregistrement conforme à la revendication 6, caractérisé en ce que le révélateur chromogène correspond à la formule (2), dans laquelle Me, est l'ion zinc divalent, et R, et R₂ représentent chacun un ligand benzothiazole lié par l'atome d'azote de façon à former un complexe.

11. Matériau d'enregistrement conforme à l'une des revendications 1 à 5, caractérisé en ce que le révélateur chromogène correspond à la formule (1), dans laquelle Me est l'ion divalent zinc, et R est un ligand a-phényl-éthylamine, lié par l'atome de façon à former un complexe.

12. Matériau d'enregistrement sensible à la chaleur conforme à l'une des revendications 1 à 11, caractérisé en ce que, dans au moins une couche, il contient au moins un formateur d'images en couleurs, au moins un révélateur chromogène, et éventuellement au moins un liant et/ou une cire, le révélateur chromogène ayant la formule indiquée dans l'une des revendications 1 à 11.

13. Matériau d'enregistrement sensible à la pression conforme à l'une des revendications 1 à 11, caractérisé en ce qu'il contient le formateur d'images en couleurs à l'état dissous dans un solvant organique.

14. Matériau d'enregistrement sensible à la pression conforme à la revendication 13, caractérisé en ce que le formateur d'images en couleurs est encapsulé dans des microcapsules.

15. Matériau d'enregistrement sensible à la pression conforme à la revendication 14, caractérisé en ce que le formateur d'images en couleurs encapsulé est présent sous forme d'une couche appliquée au verso d'une feuille de transfert, et le révélateur chromogène de formule (1) ou (2) est présent sous forme d'une couche appliquée au recto d'une feuille réceptrice.

16. Matériau d'enregistrement sensible à la pression ou à la chaleur conforme à l'une des revendications 1 à 15, caractérisé en ce que le composé de formule (1) ou (2) est présent simultanément avec un ou plusieurs autres révélateurs chromogènes.
